# FASCICULE DE BREVET EUROPEEN

(11) **EP 0 177 425 B1**
(45) Date de publication et mention de la délivrance du brevet: **29.03.1989**
(21) Numéro de dépôt: 85401922.1
(22) Date de dépôt: 02.10.1985
(51) Int. Cl.: D21H 5/12, D06N 5/00, E04D 5/02

(54) **Produit non tissé en feuille à fibres longues et son procédé de réalisation**
Nichtgewebtes langfaseriges Blatterzeugnis und sein Herstellungsverfahren
Non-woven long-fibre sheet product and process for its manufacture

(30) Priorité: 05.10.1984 FR 8415315
(43) Date de publication de la demande: 09.04.1986
(73) Titulaire: PAPETERIES DALLE ET LECOMTE Société anonyme dite:, F-59166 Bousbecque (FR)
(72) Inventeur: Vandenbussche, Louis, F-59166 Bousbecque (FR)
(74) Mandataire: Bonnetat, Christian

(56) Documents cités:
- FR-A- 1 567 461
- FR-A- 2 128 580
- FR-A- 2 410 084
- FR-A- 2 424 979
- FR-A- 2 435 554
- US-A- 2 198 232
- US-A- 3 102 838
- US-A- 4 129 674
- TAPPI, INTERNATIONAL SYMPOSIUM ON SYNTHETIC PULPS AND PAPERS, 14-17 septembre 1980, pages 47-51, Tappi Press, Atlanta, GA, US; G.R. KILLAT: "Method for making an improved glass fiber sheet"
- TAPPI, vol. 61, no. 11, novembre 1978, pages 115-118, Atlanta, GA, US; R.B. WASSER: "Formation aids for paper. An evaluation of chemical additives for dispersing long-fibered pulps"
- ABSTRACT BULLETIN OF THE INSTITUTE OF PAPER CHEMISTRY, vol. 53, no. 9, mars 1983, page 1081, résumé no. 10060, Appleton, Wisc., US; & SU - A - 962 399 (V.V. LAPIN et al.) 30-09-1982

## Description

La présente invention concerne les produits non tissés en feuille à fibres longues et leur procédé de fabrication par voie papetière.

Quoique non exclusivement, la présente invention est particulièrement appropriée à la réalisation d'une feuille composite stable dimensionnellement et capable de présenter de très fortes résistances au poinçonnement, pouvant être imprégnée, soit de bitume ou analogue en vue par exemple d'une utilisation en étanchéité de bâtiments (notamment de la toiture de ceux-ci), soit d'une résine servant de renfort de stabilisation dimensionnelle.

On sait que les produits composites fibreux en feuille, destinés à la réalisation des étanchéités dans l'industrie du bâtiment, doivent présenter les propriétés suivantes:
- une bonne stabilité dimensionnelle;
- une bonne résistance au vieillissement;
- une bonne résistance aux agents atmosphériques, aux produits chimiques, aux chocs thermiques, aux variations hygrothermiques du support sur lequel ils sont disposés, etc....;
- une bonne résistance au poinçonnement, notamment si des hommes et du matériel doivent circuler sur lesdits produits, après leur pose;
- une bonne résistance à l'abrasion; et
- une bonne aptitude à l'imprégnation par le bitume, les élastomères, etc... en vue de permettre de les rendre étanches.

De telles propriétés sont parfois contradictoires et ne peuvent être obtenues au moyen d'une seule sorte de fibres. Il est donc nécessaire de mettre en oeuvre plusieurs sortes de fibres différentes, pouvant présenter de plus des longueurs et/ou des diamètres différents. Par exemple, la résistance au vieillissement et la stabilité dimensionnelle sont assurées par de longues fibres de verre, alors que la résistance au poinçonnement est obtenue par des fibres de polyester également de grande longueur.

Actuellement, un tel produit est par exemple réalisé par la superposition d'un voile de fibres de verre et d'un voile de fibres de polyester, assemblés l'un à l'autre (complexage) et imprégnés de bitume, d'une résine ou analogue.

Cependant, un tel produit connu ne permet pas d'obtenir des propriétés optimales. En effet, afin de donner au voile de verre une résistance mécanique suffisante, permettant le complexage, il est nécessaire que ledit voile de verre présente une épaisseur qui est supérieure à l'épaisseur qui correspondrait à la proportion souhaitée de fibres de verre dans le produit fini; il en résulte que celui-ci est trop rigide et ne résiste pas assez ni aux contraintes de chocs, ni aux contraintes de variations dimensionnelles de son support. Par ailleurs, le voile de fibres de polyester est réalisé, de façon connue, par la méthode fondue en continu, de sorte que les fibres de polyester ne sont que partiellement étirées et que leur longueur n'est pas stabilisée: il en résulte que le produit fini est moins stable dimensionnellement qu'il devrait l'être.

La présente invention a pour objet de remédier à ces inconvénients. Quelques-uns de ses objectifs principaux sont donc les suivants:
- realiser un produit fibreux en feuille stable dimensionnellement et thermiquement susceptible d'être imprégné et formant une feuille composite dans laquelle des fibres de natures, longueurs et/ou diamètres différents sont intimement mêlées, afin de permettre l'obtention de meilleures propriétés pour le produit fini et l'éventuelle incorporation de charges, inertes ou susceptibles de conférer d'autres propriétés au produit fini;
- réduire à la quantité juste suffisante la proportion des fibres de verre ou analogues, afin d'améliorer la résistance du produit fini aux contraintes de chocs et de variations dimensionnelles;
- permettre l'utilisation de fibres de polyester ou analogues de grande longueur étirées jusqu'à leur stabilisation dimensionnelle, afin d'améliorer la stabilité dimensionnelle du produit fini.

Pour atteindre ces objectifs, il serait avantageux de pouvoir mettre en oeuvre le procédé de fabrication des produits fibreux non tissés par voie humide sur machine papetière; cependant, ceci se révèle jusqu'à présent impossible.

On sait en effet que pour fabriquer des produits non tissés par voie humide, on commence par disperser des fibres dans de l'eau au moyen d'un pulpeur, puis la suspension obtenue est stockée dans un cuvier destiné à la maintenir homogène et pourvu à cet effet d'une hélice d'agitation. Un tel cuvier sert de volant pour alimenter un hydroformeur, sur la toile inclinée duquel se forme par filtration le voile de matière non tissée. Ainsi, cette technique par voie humide de fabrication de produits non tissés est calquée sur la technique de fabrication des papiers.

Toutefois, si l'utilisation des fibres papetières, relativement courtes, mises en dispersion et en suspension de cette façon, ne soulève pas de difficultés, il n'en va pas de même des fibres artificielles et synthétiques de grande longueur.

En effet, l'agitation des fibres, nécessaire à la dispersion de celles-ci et à l'homogénéisation de la suspension, engendre des agglomérations de fibres au-delà de certains seuils de longueur desdites fibres. La mise en suspension dans le pulpeur et le stockage dans le cuvier limitent donc la longueur utilisable des fibres. Par exemple, la longueur des fibres utilisables est ainsi limitée à 6 mm pour un titre de 1,7 décitex et à 10 - 15 mm pour des fibres de plus forts titres, aux concentrations habituelles de 0,5 à 1 % d'alimentation de l'hydroformeur.

Généralement, ces fibres artificielles et - synthétiques utilisées sont coupées à longueur dans des "câbles" et les tronçons de câbles ainsi coupés forment des petits faisceaux compacts de fibres collées par les ensimages nécessaires à la fabrication de ces câbles. Après introduction dans l'eau et sous l'effet de l'agitation, les faisceaux se défont, mais en même temps, les fibres libérées se nouent les unes aux autres, d'autant plus rapidement qu'elles sont plus longues et que l'ensimage est moins stable, notamment à cause de l'addition d'agents peptisants, tensio-actifs, mouillants et

### dispersants.

Pour éviter certains effets de ces ensimages, on connaît déjà des solutions de désensimage destinées à préimprégner les faisceaux de fibres préalablement à leur introduction dans le pulpeur. Généralement, les faisceaux fibreux, prétraités dans une telle solution de désensimage, s'ouvrent totalement en l'espace de 10 à 15 secondes. Cependant, dans le cas de fibres longues, de telles solutions de désensimage n'empêchent pas la réagglomération des fibres, d'autant plus que certaines fibres, comme par exemple les fibres de verre ou de polyester, présentent une tendance à s'agglomérer par attraction mutuelle. De telles fibres, après dispersion, ne se nouent pas, mais s'agglomèrent en faisceaux de fibres accolées.

Pour remédier à cet inconvénient, on a déjà proposé d'ajouter au liquide de dispersion des polyélectrolytes, permettant de charger électriquement les fibres au fur et à mesure qu'elles quittent les faisceaux fibreux au cours de la dispersion, de sorte qu'elles n'aient plus tendance à s'attirer mutuellement après séparation.

Dans certains cas, pour éviter la réagglomération des fibres dispersées, on a également proposé d'augmenter la viscosité de la masse liquide du disperseur soit en ajoutant un épaississant, soit en introduisant de l'air dans ce liquide.

On a remarqué de plus que si l'on introduit des faisceaux de fibres à disperser dans un milieu qui contient déjà des fibres longues dispersées, la dispersion desdits faisceaux était entravée et ceci d'autant plus que les fibres déjà dispersées sont d'autant plus longues. En revanche, si le milieu contient des fibres courtes déjà dispersées comme certaines fibres papetières par exemple, la dispersion des faisceaux de fibres longues peut être favorisée.

Cependant, ces observations et propositions résultent d'expériences de laboratoires et sont insuffisantes à elles-seules pour résoudre les difficultés mentionnées ci-dessus et permettre de réaliser industriellement, par voie papetière, des produits non tissés à fibres longues.

Compte-tenu de ce qui précède, d'autres objectifs de la présente invention sont donc, à partir des éléments connus de-la technique antérieure rappelée ci-dessus:
- une feuille de produit non tissé, contenant des fibres longues cellulosiques, synthétiques, minérales, etc..., stable dimensionnellement et thermiquement, obtenue industriellement par voie papetière;
- la réalisation industrielle d'une telle feuille sur une machine connue de fabrication d'un produit non tissé par voie papetière, avec des fibres de différentes longueurs et/ou de différents diamètres;
- la préparation, en vue de son utilisation sur machine à papier, d'une suspension aqueuse de fibres de longueurs et/ou de diamètres

### différents.

Par fibres longues, on entend dans la présente description des fibres dont la longueur est supérieure à 6 mm pour un titre de 1,7 décitex et à 15 mm pour des titres supérieurs. A titre d'exemple, la présente invention permet de fabriquer des produits non tissés par voie papetière à partir de fibres dont la longueur est au moins égale à:
- 12 mm pour un titre de 1,7 décitex
- 18 mm pour un titre de 3,3 décitex
- 24 mm pour un titre de 4,4 décitex
- 30 mm pour un titre de 6,7 décitex
- 34 mm pour un titre de 11 décitex.

De plus, l'invention permet d'utiliser de telles fibres pour des proportions pondérales d'au moins 50 % du produit sec fini.

A ces fins, selon l'invention, le procédé pour la réalisation d'une suspension de fibres longues utilisables sur machine papetière, ces fibres ayant une longueur d'au moins 12-18-24-30 ou 34 mm respectivement pour des titres de 1,7 - 3,3 - 4,4 - 6,7 ou 11 décitex est caractérisé en ce qu'on opère de la façon suivante:
a) dans une première dose d'eau, on met en suspension une première dose de premières fibres longues ensimées et on y ajoute une première dose d'un premier polyélectrolyte à haut poids moléculaire de même caractère ionique que l'ensimage hydraté desdites premières fibres, la proportion pondérale dudit premier polyélectrolyte étant comprise entre 0,2 et 5 % du poids desdites premières fibres;
b) après stabilisation de la suspension produite sous a), on ajoute à celle-ci une seconde dose d'eau, puis une seconde dose de secondes fibres longues, dont l'ensimage hydraté a le même caractère ionique que celui desdites premières fibres, ainsi qu'une seconde dose d'un second polyélectrolyte à haut poids moléculaire de même caractère ionique que l'ensimage hydraté desdites secondes fibres, la proportion pondérale cumulée du premier et du second polyélectrolytes par rapport au poids cumulé desdites premières et secondes fibres restant dans la même fourchette que celle du premier polyélectrolyte par rapport auxdites premières fibres;
c) on poursuit l'élaboration de ladite suspension de fibres longues jusqu'aux nièmes fibres en ajoutant à la suspension cumulée contenant les n-1 )ièmes premières fibres, une nième dose d'eau, puis une nième dose de nièmes fibres longues, dont l'ensimage hydraté a le même caractère ionique que celui des (n-1)ièmes fibres, ainsi qu'une nième dose d'un nième polyélectrolytes à haut poids moléculaire de même caractère ionique que l'ensimage hydraté desdites (n-1 )ièmes fibres, la proportion pondérale cumulée des n polyélectrolytes par rapport au poids cumulé desdites n fibres resant dans la même fourchette que celle du premier polyélectrolyte par rapport auxdites premières fibres.

De plus, selon l'invention, le procédé pour la réalisation industrielle par voie papetière d'un produit non tissé en feuille à base de fibres longues ensimées, ces fibres ayant une longueur d'au moins 12 - 18 - 24 - 30 ou 34 mm respectivement pour des titres de 1,7 - 3,3 - 4,4 - 6,7 ou 11 décitex est caractérisé en ce que:
A) On commence par réaliser une bouillie de fibres cellulosiques, dont la concentration pondérale en fibres est comprise entre 2,5 et 4 % et dont l'indice de gouttage est compris entre environ 10 et 60 degrés Shopper;
B) On réalise par ailleurs une suspension de fibres longues en opérant de la façon décrite ci-dessus; puis
C) On incorpore ladite bouillie de fibres cellulosiques à ladite suspension des n fibres longues et on alimente une machine papetière avec le mélange résultant de l'incorporation.

Ainsi, grâce à la présente invention, on contrôle le degré d'éclatement des faisceaux de fibres longues et on peut maintenir ceux-ci dans une position d'ouverture contrôlée pendant un temps suffisamment long, qui correspond à celui qui s'écoule entre la mise en suspension des fibres en préparation et l'introduction de celles-ci dans la machine papetière.

En effet, lorsque les faisceaux de fibres longues sont introduits dans l'eau, leur ensimage s'hydrate et engendre des forces ioniques permettant leur division jusqu'aux fibres élémentaires. Si cette eau contient un polyélectrolyte de même charge électrique que l'ensimage hydraté, il se crée au sein du liquide un champ de forces, dont l'intensité dépend de la proportion dudit polyélectrolyte. En choisissant de façon adéquate cette proportion, on peut donc faire en sorte qu'il y ait équilibre entre les forces ioniques de division dues à l'ensimage hydraté et les forces dues au polyélectrolyte on bloque alors la division des faisceaux en fibres, tout en évitant leur réagglomération. On peut alors, par détermination de la proportion adéquate du polyélectrolyte, maintenir l'équilibre des forces jusqu'à l'introduction dans la machine papetière.

En opérant conformément à l'invention, dose de fibres longues après dose de fibres longues, les faisceaux de chaque dose de fibres (sauf pour la première) se dispersent dans un milieu liquide contenant déjà des fibres dispersées en équilibre. Il en résulte un effet de synergie cumulatif, favorisé par le fait que l'apport d'une nouvelle dose de polyélectrolyte maintient constante la teneur de celui-ci. Grâce au procédé selon l'invention par étapes cumulatives, on peut obtenir, dans la suspension, une concentration en fibres dispersées bien plus importante que celle qu'il serait possible d'obtenir en introduisant toutes les fibres longues en une seule fois. Ensuite, l'addition de la bouillie de fibres cellulosiques permet de maintenir la dispersion des fibres longues jusqu'à la machine papetière.

On remarquera que, dans la mise en oeuvre de l'invention, l'ensimage des fibres est très important, puisqu'il détermine le choix des polyélectrolytes à haut poids moléculaire à utiliser selon les types d'ensimage, ces polyélectrolytes devront être choisis de type anionique ou de type cationique.

Les fibres longues ensimées mises en oeuvre dans la pluralité des opérations a), b) et c) de l'étape B du procédé conforme à l'invention, peuvent être de natures, de longueurs et diamètres différents. Elles peuvent également être de même nature, mais de longueurs et de diamètres différents.

De même, les n polyélectrolytes mis en oeuvre dans cette pluralité d'opérations peuvent être différents; cependant, il est avantageux que les doses de polyélectrolytes nécessaires à l'élaboration de la suspension de fibres longues soient constituées du même produit.

Dans le cas le plus fréquent où l'ensimage hydraté des fibres longues utilisées est de type anionique, le ou les polyélectrolytes anioniques à haut poids moléculaire utilisés dans les opérations a), b) et c) de l'étape B peuvent être choisis parmi les substances rassemblées dans la liste 1 ci-après:
- resine polyacrylamide
- resine polyamidamine
- résine polyamine (I)
- résine carboxyvinylique
- résine polyéthylènamine
- résine polyéthylènamine modifiée.

Avantageusement, des fibres courtes de natures différentes, synthétiques ou minérales, peuvent être mélangées aux fibres cellulosiques de ladite bouillie.

De plus, de façon connue, cette bouillie peut subir un traitement connu à base de

### polyélectrolytes.

Par exemple, il est usuel de traiter une bouillie de cellulose avec les produits cationiques répertoriés dans la liste Il ci-après:
- sulfate d'aluminium
- polychlorure d'aluminium
- aluminate de sodium et de calcium
- polyéthylènamine (II)
- résine polyamide épichlorydrine
- résine polyamide amine
- résine aminoplaste
- résine phénoplaste
- fécule
- amidon carboxyméthyle
- polysaccharide
- galactomane
- hydrochlorure.

De même, il est usuel de traiter une bouillie de cellulose avec les produits anioniques énoncés dans la liste III ci-après:
- carboxyméthylcellulose
- gélatine
- méthyléthylcellulose
- alcool polyvinylique
- alginate
- dextrine (III)
- monogalactane
- polysaccharide
- resine carboxyvinylique
- copolymère d'acrylate
- latex synthétique.

Dans le cas où la bouillie de fibres cellulosiques, éventuellement additionnées d'autres fibres minérales ou synthétiques, subit un tel traitement, il est avantageux qu'au moins un polyélectrolyte dudit traitement soit le même que le polyélectrolyte à haut poids moléculaire utlisé dans les n opérations de l'étape B) de préparation de la suspension des fibres longues.

De préférence, les fibres longues sont incorporées à ladite suspension suivant un ordre décroissant de difficultés de mise et de maintien en suspension: à titre égal ou proche, les fibres sont introduites successivement avec des longueurs décroissantes, et à longueur égale ou proche, par titre croissant.

Après l'incorporation successive des fibres longues dans ladite suspension, on peut ajouter à celle-ci des fibres plus courtes, par exemple de natures différentes.

Ainsi, la présente invention concerne un produit non tissé en feuille obtenu industriellement par voie papetière et comportant des fibres cellulosiques. Ce produit est remarquable en ce qu'il comporte des fibres minérales ou organiques dont la longueur est au moins de 12 - 18 - 24 - 30 ou 34 mm respectivement pour des titres de 1,7 - 3,3 - 4,4 - 6,7 ou 11 décitex, ces fibres longues représentant au moins 30 % du poids sec dudit produit.

Un tel produit peut alors présenter des propriétés élevées de résistance au poinçonnement, aux chocs et aux déchirures, tout en subissant des allongements importants.

En effet, pour cela, il suffit de prévoir des fibres de titre élevé pour fournir la résistance au poinçonnement et à la déchirure, et des fibres de titre moindre pour donner la résistance ponctuelle et la cohésion.

Eventuellement, un tel produit peut subir un traitement de surface de renforcement.

Il peut incorporer toutes sortes de fibres:
- synthétiques: de types polyamide, polyester, acrylique, céramique, etc...
- cellulosiques de type acétate, triacétate, viscose, etc.
- minérales verre, laine de roche, carbone, bore, mallastonite, métallique, etc.

La figure unique du dessin annexé fera bien comprendre comment l'invention peut être réalisée.

Cette figure unique illustre schématiquement un mode de mise en oeuvre de la présente invention.

A - D'un côté dans une installation 1, comprenant un pulpeur (ou hydrapulpeur), on prépare de toutes façons connues une bouillie de fibres cellulosiques, par exemple à partir d'une pâte mécanique, d'une pâte mi-chimique, d'une pâte chimique, d'une pâte écrue, d'une pâte blanchie, d'une pâte à la soude, d'une pâte au sulfate, d'une pâte kraft, d'une pâte au bisulfate, d'une pâte de chiffons, d'une pâte de paille, etc...Cette bouillie, outre les fibres cellulosiques et l'eau, peut incorporer une matière colorante et elle est soumise à une agitation apte à la mise en suspension des particules fibreuses.

La concentration en poids des fibres cellulosiques est par exemple comprise en 2,5 et 4 % et la pâte ainsi produite est raffinée pour obtenir un indice d'éguttage compris entre environ 10 et 60 degrés Shopper.

Après raffinage, la suspension des fibres provenant de l'installation 1 est introduite (en 2) dans un cuvier de stockage A.

Eventuellement, à cette suspension de fibres cellulosiques, on ajoute (en 3) des charges, des produits de collage et des fibres synthétiques et/ou minérales courtes, c'est-à-dire dont la longueur est au plus égale à environ 6 mm.

Le mélange se trouvant alors dans le cuvier A est traité par un ou plusieurs agents cationiques de préparation de la cellulose, tels que ceux répertoriés dans la liste 22 ci-dessus et introduits en 4. Ce ou ces agents cationiques se fixent sur les fibres et polarisent ces dernières uniformément. La proportion utilisée est généralement comprise, en poids, entre 0,3 et 5 % de la matière fibreuse seche.

L'excédent d'agent cationique et les particules libres de la suspension fibreuse sont ensuite neutralisés par une solution de polarisation ionique faible, de type anionique, dont la substance active est par exemple choisie, parmi celles rassemblées dans la liste 111 ci-dessus et introduite en 5. La quantité requise de cette substance active est par exemple comprise en 0,3 et 15 % du poids du mélange sec.

Enfin, le mélange se trouvant dans le cuvier A est traité par un polyélectrolyte anionique, de haut poids moléculaire, introduit en 6 et choisi par exemple sur la liste donnée par la liste 1 ci-dessus. La concentration de ce polyélectrolyte anionique est par exemple comprise entre 0,2 et 8 % en poids de la cellulose sèche.

Les polyélectrolytes anioniques des listes 1 et III sont préparés et stockés à une concentration d'environ 0,6 % quelques temps avant leur introduction en 5 et 6 dans le cuvier A.

Le mélange ainsi obtenu, contenu dans le cuvier A, est stocké dans celui-ci sous agitation.

B - Par ailleurs, dans un autre cuvier B susceptible d'engendrer une agitation contrôlée à mouvement de turbulence constant, on introduit, en 7, une première dose d'eau et en 8₁ des premières fibres longues ensimées difficiles à disperser.

Dès dispersion desdites premières fibres, on ajoute en 9 une première dose d'un polyélectrolyte de haut poids moléculaire, par exemple de type anionique si l'ensimage hydraté desdites fibres est également anionique.

Ce polyélectrolyte est de préférence le même que celui utilisé dans l'étape A ci-dessus. La concentration en poids de ce polyélectrolyte de haut poids moléculaire peut être compris entre 0,2 et 5 % du poids desdites premières fibres.

Après stabilisation de cette solution, on introduit une seconde dose d'eau dans le cuvier 8 (par l'intermédiaire de 7) et des secondes fibres longues à ensimage de même polarité que les preremières (en 8₂). Ces secondes fibres longues sont choisies pour être moins difficiles à disperser que lesdites premières fibres.

Dès dispersion desdites secondes fibres, on ajoute en 9 une seconde dose de polyélectrolyte anionique de haut poids moléculaire, par exemple celui précédemment utilisé. Cette seconde dose est ajustée pour maintenir constante la concentration en polyélectrolyte, par rapport à la quantité totale de fibres et par rapport à l'eau.

On continue l'addition alternée, dans le cuvier 8, de doses d'eau, de fibres longues et de polyélectrolyte anionique jusqu'aux nièmes et dernières fibres longues introduites en 8n.

Ensuite, il est possible d'introduire, en 10, d'autres fibres, par exemple plus courtes. On ajoute alors un agent tensio-actif non ionique ou de même polarité (anionique dans l'exemple choisi) que le polyélectrolyte utilisé précédemment.

Dans la suspension fibreuse du cuvier 8, on introduit alors la bouillie du cuvier A, en respectant les proportions choisies pour la constitution du produit non tissé final. La concentration pondérale en fibres du mélange obtenu est au moins égale à 1 %.

Ce mélange desdites suspension et bouillie fibreuses alimente un hydroformeur 11, par l'intermédiaire d'une pompe 12. La masse liquide 13, contenant les fibres et alimentant la toile 14 de l'hydroformeur 11, traverse pour sa plus grande part ladite toile 14 en déposant lesdites fibres sur celle-ci afin de former un voile et tombe dans un réceptacle 15 (flèches 16), d'où elle est ramenée à l'hydroformeur 11 par une pompe 17 et une canalisation 18. Le cuvier 8 est relié en parallèle sur la canalisation 18, par la pompe 12.

La concentration pondérale en fibres de la masse liquide 13 est par exemple comprise entre 0,1 %o et 0,5 %o.

Eventuellement, le pH de la masse liquide 13 est ajustée par addition d'un acide ou d'une base, avant introduction dans l'hydroformeur 11. On a en effet remarqué que l'équilibre entre les fibres dispersées des faisceaux de fibres était influencé par la valeur du pH. A chaque solution fibreuse correspond une valeur de pH optimale de ce point de vue.

La valeur optimale du pH est déterminée, cas par cas, par expérimentation.

A la sortie de l'hydroformeur 11 le voile de fibres est éventuellement traité en surface par un liant, par exemple choisi parmi ceux de la liste III ci-dessus. Le traitement peut s'effectuer dans un foulard de saturation (non représenté). On peut ensuite traiter ledit voile, encore partiellement humide, par une enduction de mousse, par saturation humide ou pulvérisation avant le séchage de la feuille.

### EXEMPLE 1

Dans un hydrapulpeur 1 de 6000 litres, on prépare sous agitation rapide, une suspension à 3 % de fibres de cellulose blanchie à la soude. Les fibres ont une longueur approximative de 6 mm et la pâte est raffinée à 40° Shopper.

A) Dans le cuvier A, sous agitation faible, on introduit dans l'ordre:
- 500 I. d'eau;
- 666 1. de la suspension de fibres cellulosiques à 3% (en 2);
- 0,5 1. d'un agent anti-mousse;
- 41. de résine polyamide épichlorydrine, par exemple celle vendue par la Société HERCULES sous le nom commercial de KYMENE 557 (en 4);
- 4,4 1. de carboxyméthylcellulose diluée à 2,5 % en poids, par exemple celle vendue par la Société HERCULES sous le nom commercial de 7 ML (en 5);
- 11 I. d'une solution à 6 %o de résine polyacrylamide à haut poids moléculaire, par exemple celle vendue par la Société AMERICAN CYANAMID sous le nom commercial de C 130 (en 6).

On complète avec de l'eau pour atteindre un volume de 1400 I et on ramène le pH de la suspension à une valeur supérieure à 7,5, par addition de soude caustique ou de carbonate de soude.

B) Dans le cuvier B, on introduit successivement:
- 1800 I. d'eau (en 7);
- 15 kg. de fibres polyester ayant un titre de 6,7 décitex et une longueur de 30 mm (en 8₁);
- 0,5 I. d'une solution à 6 %o de résine polyacrylamide C130 (en 9);
- 600 I. d'eau (en 7);
- 15 kg. de fibres polyester ayant un titre de 11 décitex et une longueur de 34 mm (en 8₂);
- 0, 166 I. de la solution à 6 %o de C130 (en 9);
- 600 d'eau (en 7);
- 15 kg. de fibres polyester ayant un titre de 1,7 décitex et une longueur de 18 mm (en 8₃);
- 0,166 1. de la solution à 6 %o de C130 (en 9);
- 600 1. d'eau (en 7);
- 10 kg. de fibres polyester ayant un titre de 1,7 décitex et une longueur de 6 mm (en 8₄);
- 0,166 I. de la solution à 6 %o de C130 (en 9);
- 600 l. d'eau (en 7);
- 5 kg. de fibres de verre ayant un titre de 1,1 decitex et une longueur de 4,5 mm (en 8₅);
- 0,5 1. d'un agent dispersant, par exemple celui connu commercialement sous le nom de ZONTES KV (en 9).

Ensuite, on alimente l'hydroformeur 11 avec le mélange des suspensions contenues dans les cuviers A et B, dilué par la pompe 17 pour fournir une masse liquide 13 ayant une concentration pondérale totale en fibres égales à 1,4 %.

En aval de l'hydroformeur 11, le voile fibreux est traité en foulard par une solution comportant:
- 60 1. d'une résine styrène acrylique, par exemple celle vendue sous la référence 6147/2 de la Société HOECHST;
- 4 I. de mélamine CASURIT de la même société; et
- 0,4 l. du catalyseur NKA de la même société.

On obtient alors une feuille de produit non tissé dont le grammage est de 130 g/m2, et l'allongement de 3 %. Les résistances longitudinales et transversales à la déchirure sont respectivement de 30 et 24 kP. La stabilité dimensionnelle du produit à 200° C est de 0,1 %.

### EXEMPLE II

Dans un hydrapulpeur 1 de 6000 1., on prépare sous agitation rapide, une suspension à 3 % de fibres de cellulose blanchie à la soude. Les fibres ont une longueur approximative de 6 mm et la pâte est raffinée à 60° Shopper.

A) Dans le cuvier A, sous agitation faible, on introduit dans l'ordre:
- 500 1. d'eau;
- 100 cm³ d'un agent dispersant anionique, par exemple celui commercialement connu sous le nom DUSPERSE 49, venu par la société BUCKMAN LABORATORIES;
- 660 1. de la suspension de fibres cellulosiques à 3% (en 2);
- 0,5 l. d'un agent anti-mousse;
- 4 de résine polyamide épichlorydrine, par exemple celle vendue par la société HERKULES sous le nom commercial de KYMENE 557 (en 4);

4,5 I. de carboxyméthylcellulose diluée à 2,5 % en poids, par exemple celle vendue par la Société HERCULES sous le nom commercial de 7 ML (en 5);
- 10 kg de fibres de polyester ayant un titre de 1,7 deniers et une longueur de 6 mm;
- 5 kg. de fibres de verre ayant un titre de 1,1 décitex et une longueur de 4,5 mm;

- 11 l. d'une solution à 6 %o de résine polyacrylamide à haut poids moléculaire, par exemple celle vendue par la société AMERICAN CYANAMID sous le nom commercial de C130 (en 9).

Le pH du mélange est ramené à la valeur de 7,5.

B) Dans le cuvier B, on introduit successivement:
- 1800 1. d'eau (en 7);
- 15 kg. de fibres polyester ayant un titre de 6,7 décitex et une longueur de 30 mm (en 8₁);
- 90 1. d'une solution à 6 %o de résine polyacrylamide C130 (en 9);
- 600 1. d'eau (en 7);
- 15 kg. de fibres polyester ayant un titre de 11 décitex et une longueur de 34 mm (en 8₂);
- 30 1. d'une solution à 6 %o de C130;
- 600 I. d'eau;
- 15 kg. de fibres polyester ayant un titre de 1,7 décitex et une longueur de 18 mm.;
- 30 1. d'une solution à 6 %o de C130;
- 1400 1. de la solution préparée sous A;
- 100 cm³ de l'agent dispersant GUPERSE 49;
- 50 cm³ d'agent anti-mousse.

Le mélange 13 fourni à l'hydroformeur 11 possède une concentration de 1,6 % de fibres.

### EXEMPLE III

Dans l'hydrapulpeur 1, on prépare une suspension à 3 % de fibres de cellulose blanchie à la soude, raffinée à 60° Shopper.

A) Dans le cuvier A, sous agitation faible, on introduit dans l'ordre:
- 500 1. d'eau;
- 660 1. de la suspension de fibres cellulosiques à 3%;
- 4 1. de résine polyamide épichlorydrine KYMENE 557;
- 65 I. d'un liant acrylique dilué à 20 %, par exemple celui portant la référence commerciale P339 et vendu par la société ROHM et HAAS;
- 11 1. d'une solution à 6 %o de résine polyacrylamide C130;
- Un complément d'eau pour 1400 l.

Le pH est réglé à 7,2.

On mélange la bouillie fibreuse ainsi obtenue à l'une ou l'autre des suspensions fibreuses obtenues dans l'étape B des exemples 1 ou 2.

## Revendications

1. Procédé pour la réalisation d'une suspension de fibres longues utilisables sur machine papetière, ces fibres ayant une longueur d'au moins 12 - 18 - 24 - 30 ou 34 mm respectivement pour des titres de 1,7 - 3,3 - 4,4 - 6,7 ou 11 décitex,
caractérisé en ce qu'on opère de la façon suivante:
a) dans une première dose d'eau, on met en suspension une première dose de premières fibres longues ensimées et on y ajoute une première dose d'un premier polyélectrolyte à haut poids moléculaire de même caractère ionique que l'ensimage hydraté desdites premières fibres, la proportion pondérale dudit premier polyélectrolyte étant comprise entre 0,2 et 0,5 % du poids desdites premières fibres;
b) après stabilisation de la suspension produite sous a), on ajoute à celle-ci une seconde dose d'eau, puis une seconde dose de secondes fibres longues, dont l'ensimage hydraté a le même caractère ionique que celui desdites premières fibres, ainsi qu'une seconde dose d'un second polyélectrolyte à haut poids moléculaire de même caractère ionique que l'ensimage hydraté desdites secondes fibres, la proportion pondérale cumulée du premier et du second polyélectrolytes par rapport au poids cumulé desdites premières et secondes fibres restant dans la même fourchette que celle du premier polyélectrolyte par rapport auxdites premières fibres ;
c) on poursuit l'élaboration de ladite suspension de fibres longues jusqu'aux nièmes en ajoutant à la suspension cumulée contenant les (n-1 )ièmes premières fibres, une nième dose d'eau, puis une nième dose de nièmes fibres longues, dont l'ensimage hydraté a le même caractère ionique que celui des (n-l)ièmes fibres, ainsi qu'une même dose d'un nième polyélectrolyte à haut poids moléculaire de même caractère ionique que l'ensimage hydraté desdites (n- 1)ièmes fibres, la proportion pondérale cumulée des n polyélectrolytes par rapport au poids cumulé desdites n fibres restant dans la même fourchette que celle du premier polyélectrolyte par rapport auxdites premières fibres.

2. Procédé pour la réalisation indusrielle par voie papetière d'un produit non tissé en feuille à base de fibres longues ensimées, ces fibres ayant une longueur d'au moins 12 - 18 - 24 - 30 ou 34 mm respectivement pour des titres de 1,7 - 3,3 - 4,4 - 6,7 ou 11 décitex,
caractérisé en ce que:
A) On commence par réaliser une bouillie de fibres cellulosiques, dont la concentration pondérale en fibres est comprise entre 2,5 et 4 % et dont l'indice de gouttage est compris entre environ 10 et 60 degrés Shopper;
B) On réalise par ailleurs une suspension de libres longues en opérant de la façon décrite dans la revendication 1; puis
C) On incorpore ladite bouillie de fibres cellulosiques à ladite suspension des n fibres longues et on alimente une machine papetière avec le mélange résultant de l'incorporation.

3. Procédé selon l'une des revendications 1 ou 2,
caractérisé en ce que les fibres longues mentionnées dans la pluralité des opérations a),
b) et c) sont de natures, de longueurs et de diamètres différents.

4. Procédé selon l'une des revendications 1 ou 2,
caractérisé en ce que les fibres longues mentionnées dans la pluralité des opérations a), b) et c) sont de même nature, mais de longueurs et de diamètres différents.

5. Procédé selon l'une quelconque des revendications 1 à 4,
caractérisé en ce que les n doses de polyélectrolyte sont constituées du même produit.

6. Procédé selon l'une quelconque des revendications 1 à 5, mise en oeuvre pour des fibres longues dont l'ensimage hydraté est de type anionique,
caractérisé en ce que les doses de polyélectrolyte sont constituées d'au moins une substance de la liste suivante:
- résine polyacrylamide
- resine polyamidamine
- résine polyamine
- résine carboxyvinylique
- resine polyéthylènamine
- resine polyéthylènamine modifiée.

7. Procédé selon l'une quelconque des revendications 2 à 6,
caractérisé en ce que des fibres courtes de natures différentes sont mélangées aux fibres cellulosiques de ladite bouillie.

8. Procédé selon la revendication 2 et l'une quelconque des revendications 5 à 7, selon lequel la bouillie de fibres cellulosiques subit un traitement à base de polyélectrolytes,
caractérisé en ce qu'au moins un polyélectrolyte dudit traitement de cette bouillie est le même que le polyélectrolyte à haut poids moléculaire utilisé dans la réalisation de ladite suspension de fibres longues.

9. Procédé selon l'une quelconque des revendications 1 à 8,
caractérisé en ce que, dans la réalisation de la suspension de fibres longues, celles-ci sont incorporées suivant un ordre décroissant de difficultés de mise et de maintien en suspension.

10. Procédé selon l'une quelconque des revendications 1 à 9,
caractérisé en ce que, après l'incorporation successive des fibres longues dans ladite suspension, on ajoute à celle-ci des fibres plus courtes de nature différente.

11. Procédé selon l'une quelconque des revendications 2 à 10,
caractérisé en ce que, à la sortie de la machine papetière, on soumet la feuille du produit non tissé à un traiement de surface de renforcement.

12. Produit non tissé en feuille obtenu industriellement par voie papetière et comportant des fibres cellulosiques,
caractérisé en ce qu'il incorpore de plus des fibres minérales ou organiques dont la longueur est au moins de 12 - 18 - 24 - 30 ou 34 mm respectivement pour des tigres de 1,7 - 3,3 - 4,1 - 6,7 ou 11 décitex, ces fibres longues représentant au moins 30 % du poids sec dudit produit.

13. Produit non tissé selon la revendication 12,
caractérisé en ce qu'il incorpore de plus des fibres minérales ou organiques plus courtes.

14. Produit non tissé selon l'une des revendications 12 ou 13,
caractérisé en ce qu'il comporte des fibres de verre et des fibres de polyester.

15. Produit non tissé selon la revendication 14,
caractérisé en ce qu'il est pourvu d'une enduction le rendant étanche en vue d'une utilisation dans l'industrie du batiment.

## Patentansprüche

1. Verfahren zur Herstellung einer Suspension von langen Fasern für eine Papiermaschine, wobei diese Fasern eine Länge von mindestens 12, 18, 24, 30 bzw. 34 mm für Dezitextiter von 1,7, 3,3, 4,4, 6,7 bzw. 11 aufweisen,
dadurch gekennzeichnet, daß folgendermaßen vorgegangen wird:
a) in einer ersten Wasserdosis wird eine erste Dosis von ersten langen, geschlichteten Fasern in Suspension gebracht, und es wird eine erste Dosis eines ersten Polyelektrolyten mit hohem Molekulargewicht mit gleichen ionischen Eigenschaften wie die der hydrierten Schlichtung der ersten Fasern zugefügt, wobei der Gewichtsanteil des ersten Polyelektrolyten zwischen 0,2 und 0,5 % des Gewichts der ersten Fasern liegt;
b) nach Stabilisierung der gemäß a) erzeugten Suspension wird zu dieser eine zweite Wasserdosis hinzugefügt, dann eine zweite Dosis von zweiten langen Fasern, deren hydrierte Schlichtung die gleichen ionischen Eigenschaften hat wie die der ersten Fasern, und es wird ebenso eine zweite Dosis eines zweiten Polyelektrolyten mit hohem Molekulargewicht mit gleichen ionischen Eigenschaften wie die der hydrierten Schlichtung der zweiten Fasern hinzugefügt, wobei der kumulierte Gewichtsanteil des ersten und zweiten Polyelektrolyten bezüglich des kumulierten Gewichts der ersten und zweiten Fasern im gleichen Bereich bleibt wie der des ersten Polyelektrolyten bezüglich der ersten Fasern;
c) die Herstellung der Suspension mit langen Fasern wird bis zur n-ten fortgesetzt, indem zur kumulierten Suspension mit den (n-1)-ten ersten Fasern eine n-te Wasserdosis, dann eine n-te Dosis von n-ten langen Fasern, deren hydrierte Schlichtung die gleichen ionischen Eigenschaften wie die der (n-1)-ten Fasern aufweist, und indem eine n-te Dosis eines n-ten Polyelektrolyten mit hohem Molekulargewicht mit gleichen ionischen Eigenschaften wie die der hydrierten Schlichtung der (n-1)-ten Fasern hinzugefügt werden, wobei der kumulierte Gewichtsanteil der n Polyelektrolyten bezüglich des kumulierten Gewichts der n Fasern im gleichen Bereich bleibt wie der des ersten Polyelektrolyten bezüglich der ersten Fasern.

2. Verfahren zur industriellen Herstellung eines nicht-gewebten Produkts in Bahnform mittels einer Papierfertigungslinie auf Basis langer, geschlichteter Fasern, wobei diese Fasern eine Länge von mindestens 12, 18, 24, 30 bzw. 34 mm für Rezitestiter von 1,7, 3,3, 4,4, 6,7 bzw. 11 aufweisen,
dadurch gekennzeichnet, daß:
A) mit der Herstellung einer Kochung von Zellulosefasern begonnen wird, deren Gewichtsanteil an Fasern zwischen 2,5 und 4 % liegt und deren Tropfindex zwischen etwa 10 und 60 Grad Shopper liegt;
B) im übrigen eine Suspension von langen Fasern hergestellt wird, indem nach Anspruch 1 vorgegangen wird; und daß dann
C) die Kochung der Zellulosefasern in die Suspension der n langen Fasern gegeben wird und die resultierende Mischung einer Papiermaschine zugeführt wird.

3. Verfahren nach einem der Ansprüche 1 oder 2,
dadurch gekennzeichnet, daß die erwähnten langen Fasern gemäß den Vorgängen a), b) und c) von unterschiedlichen Naturen, Längen und Durchmessern sind.

4. Verfahren nach einem der Ansprüche 1 oder 2,
dadurch gekennzeichnet,
daß die erwähnten langen Fasern gemäß den Vorgängen a), b) und c) von gleicher Natur, aber von unterschiedlichen Längen und Durchmessern sind.

5. Verfahren nach einem der Ansprüche 1 bis 5,
dadurch gekennzeichnet,
daß die n Dosen Polyelektrolyt aus dem gleichen Produkt gebildet werden.

6. Verfahren nach einem der Ansprüche 1 bis 5 für lange Fasern mit hydrierter Schlichtung anionischer Art,
dadurch gekennzeichnet,
daß die Polyelektrolyt - Dosen aus wenigstens einer der folgenden Substanzen bestehen:
- Polyacrylamid-Harz
- Polyamidamin-Harz
- Polyamin-Harz
- Carboxyvinyl-Harz
- Polyäthylenamin-Harz
- modifiziertes Polyäthylenamin-Harz.

7. Verfahren nach einem der Ansprüche 2 bis 6,
dadurch gekennzeichnet,
daß kurze Fasern von unterschiedlichen Naturen den Zellulosefasern der Kochung beigemischt werden.

6. Verfahren nach Anspruch 2 und einem der Ansprüche 5 bis 7, in dem die Kochung von Zellulosefasern eine Behandlung auf Basis Polyelektrolyten erfährt,
dadurch gekennzeichnet,
daß wenigstens ein Polyelektrolyt in dieser Koch - Behandlung der gleiche ist wie der, bei der Herstellung der Suspension mit langen Fasern verwendete Polyelektrolyt mit hohem Molekulargewicht.

9. Verfahren nach einem der Ansprüche 1 bis 8,
dadurch gekennzeichnet,
daß bei der Herstellung der Suspension mit langen Fasern diese in abnehmender Reihenfolge bezüglich der Schwierigkeit, sie in Suspension zu bringen und zu halten, eingebracht werden.

## Patentansprüche

10. Verfahren nach einem der Ansprüche 1 bis 8,
dadurch gekennzeichnet,
daß nach dem sukzessiven Einbringen der langen Fasern in die Suspension dieser kürzere Fasern unterschiedlicher Natur zugefügt werden.

11. Verfahren nach einem der Ansprüche 2 bis 10,
dadurch gekennzeichnet,
daß am Ausgang der Papiermaschine die Bahn des nicht-gewebten Produkts einer Oberflächenbehandlung zur Verstärkung unterworfen wird.

12. In einer industriellen Papierfertigungslinie hergestelltes, nicht-gewebtes Produkt in Bahnform mit Zellulosefasern,
dadurch gekennzeichnet,
daß es weiterhin Mineral- oder organische Fasern enthält, deren Länge mindestens 12, 18, 24, 30 bzw. 34 mm für Dezitextiter 1,2, 3,3, 4,4, 6,7 bzw. 11 ist, wobei diese langen Fasern wenigstens 30 % des trockenen Gewichts des Produktes entsprechen.

13. Nicht-gewebtes Produkt nach Anspruch 12,
dadurch gekennzeichnet,
daß es weiterhin kürzere Mineral oder organische Fasern enthält.

14. Nichtgewebtes Produkt nach einem der Ansprüche 12 oder 13,
dadurch gekennzeichnet,
daß es Glasfasern und Polyesterfasern enhält.

15. Nicht-gewebtes Produkt nach Anspruch 14,
dadurch gekennzeichnet,
daß es mit einer Beschichtung versehen ist, wodurch es dicht im Hinblick auf eine Verwendung in der Bauindustrie gestaltet wird.

## Claims

1. Method for manufacturing a suspension of long fibres usable in a paper machine, these fibres having a length of at least 12 - 18 - 24 -30 or 34 mm respectively for sizes of 1.7 - 3.3 - 4.4 - 6.7 or 11 decitex,
characterized in that it comprises the following steps:
a) in a first water dose, a first dose of first greased long fibres is suspended and a first dose of a first polyelectrolyte having a high molecular weight and the same ionic character as the hydrated greasing of said first fibres is added thereto, the weight proportion of said first polyelectrolyte being comprised between 0,2 and 0,5 % of the weight of said first fibres;
b) after stabilization of the suspension formed under a), a second water dose is added thereto and then a second dose of second long fibres, the hydrated greasing of which has the same ionic character as that of said first fibres, as well as a second dose of a second polyelectrolyte having a high molecular weight and the same ionic character as the hydrated greasing of said second fibres, the cumulated weight proportion of the first and second polyelectrolytes with respect to the cumulated weight of said first and second fibres remaining within the same range as that of said first polyelectrolyte with respect to said first fibres;
c) the manufacturing of said suspension of long fibres is carried on up to the nths adding to the cumulated suspension containing the (n-1)th first fibres, a nth water dose and then a nth dose of nth long fibres, the hydrated greasing of which has the same ionic character as that of the (n-1 )th fibres, as well as a nth dose of a nth polyelectrolyte having a high molecular weight and the same ionic character as the hydrated greasing of said (n-1)th fibres, the cumulated weight proportion of the n polyelectrolytes with respect to the cumulated weight of said n fibres remaining within the same range as that of the first polyelectrolyte with respect to said first fibres.

2. Method for industrial manufacturing by paper process of a non-woven sheet product comprising greased long fibres, these fibres having a length of at least 12 - 18 - 24 - 30 or 34 mm respectively for sizes of 1.7 - 3.3 - 4.4 - 6.7 or 11 decitex,
characterized in that:
A) a slurry of cellulose fibres is first made, the weight concentration in fibres of which is comprised between 2.5 and 4 % and the dropping index of which is comprised between about 10 and 60 Shopper degrees,
B) a suspension of long fibres is further made operating the way described in claim 1; then
C) said slurry of cellulose fibres is incorporated with said suspension of the n long fibres and a paper machine is fed with the mixture resulting from the incorporation.

3. Method according to one of claims 1 or 2, characterized in that the long fibres mentioned in the plurality of operations a), b) and c) are of different diameters, lengths and natures.

4. Method according to one of claims 1 or 2,
characterized in that the long fibres mentioned in the plurality of operations a), b) and c) are of same nature, but of different diameters and lengths.

5. Method according to any one of claims 1 to 4,
characterized in that the n polyelectrolyte doses consist of the same product.

6. Method according to any one of claims 1 to 5, carried out for long fibres, the hydrated greasing of which is of the anionic type,
characterized in that the polyelectrolyte doses consist of at least one following material:
- polyacrylamide resin
- polyamidamine resin
- polyamine resin
- carboxyvinylic resin
- polyethylenamine resin
- modified polyethylenamine resin.

7. Method according to any one of claims 2 to 6,
characterized in that short fibres of different natures are mixed with the cellulose fibres of said slurry.

8. Method according to claim 2 and any one of claims 5 to 7, wherein the cellulose fibre slurry undergoes a polyelectrolyte treatment,
characterized in that at least one polyelectrolyte of said treatment of said slurry is the same as the high molecular weight polyelectrolyte used in the manufacturing of said long fibre suspension.

9. Method according to any one of claims 1 to 8,
characterized in that, during the manufacture of the long fibre suspension, the latter are incorporated according to a decreasing order of difficulties in creating and maintaining the suspension.

10. Method according to any one of claims 1 to 9,
characterized in that, after successive incorporation of the long fibres in said suspension, shorter fibres of different nature are added thereto.

11. Method according to any one of claims 2 to 10,
characterized in that, at the exit of the paper machine, the sheet of the non-woven product undergoes a reinforcement surface treatment.

12. Non-woven sheet product industrially obtained by paper process and comprising cellulose fibres,
characterized in that it further comprises mineral or organic fibres, the length of which is at least 12 - 18 - 24 - 30 or 34 mm respectively for sizes of 1.7 - 3.3 - 4.4 - 6.7 or 11 decitex, the long fibres forming at least 30 % of the dry weight of said product.

13. Non-woven product according to claim 12,
characterized in that it further comprises shorter mineral or organic fibres.

14. Non-woven product according to one of claims 12 or 13,
characterized in that it comprises glass fibres and polyester fibres.

15. Non-woven product according to claim 14,
characterized in that it is provided with a coating making it tight in view of being used in the building industry.
